# EUROPÄISCHE PATENTSCHRIFT

(11) **EP 1 697 277 B1**
(45) Veröffentlichungstag und Bekanntmachung des Hinweises auf die Patenterteilung: **25.03.2009**
(21) Anmeldenummer: 04820421.8
(22) Anmeldetag: 07.12.2004
(51) Int. Cl.: C06B 25/04, C06C 9/00

(54) **THERMISCHE FRÜHZÜNDMITTEL**
THERMAL PRE-IGNITION AGENTS
AGENTS DE PRE-ALLUMAGE THERMIQUES

(30) Priorität: 17.12.2003 DE 10359536; 22.09.2004 DE 102004045900
(43) Veröffentlichungstag der Anmeldung: 06.09.2006
(73) Patentinhaber: RUAG Ammotec GmbH, 90765 Fürth (DE)
(72) Erfinder: HAGEL, Rainer, 91058 Erlangen (DE); BLEY, Ulrich, 90766 Fürth (DE)
(74) Vertreter: Uppena, Franz
(86) Internationale Anmeldenummer: PCT/EP2004/013899
(87) Internationale Veröffentlichungsnummer: WO 2005/058775

(56) Entgegenhaltungen:
- EP-A- 0 665 138
- US-A- 1 935 495
- US-A- 3 320 882
- LE ROY V. CLARK: "Analogs of Tetryl: Hexanitrodiphenylaminoethyl Nitrate" INDUSTRIAL & ENGINEERING CHEMISTRY, Bd. 26, 1934, Seiten 554-557, XP002326180

## Beschreibung

Gegenstand der vorliegenden Erfindung sind Frühzündmittel, die beispielsweise als thermische Sicherungen in Gasgeneratoren für Kraftfahrzeugsicherheitssysteme eingesetzt werden können.

Thermische Frühzündmittel sind pyrotechnische Substanzen bzw. Mischungen. Sie haben unter anderem die Aufgabe, die in der Regel thermisch sehr stabilen gaserzeugenden Mischungen des Gasgenerators im Falle eines Fahrzeugbrandes kontrolliert anzuzünden.

Als thermische Frühzündmittel werden beispielsweise Nitrocellulose, daraus abgeleitete Treibladungspulver oder die in der Patentanmeldung DE 197 30 873 A1 beschriebenen Mischungen auf Basis von Nitrotriazolon und Guanidinnitraf eingesetzt. Diese Mischungen zeigen Entzündungstemperaturen von ca. 160°C und sind im Falle der Nitrocellulose nur unzureichend langzeitstabil.

EP-A-0 665 138 offenbart ein thermisches Frühzundmittel als thermische Sicherung in Gasgeneratoren, das Zucker, ein Chlorat oder Perchlorat (z.B. KClO₃, NaClO₃ oder KClO₄) und ein synthetisches Harz enthält.

Aufgabe der vorliegenden Erfindung war die Bereitstellung von pyrotechnischen Mischungen mit Entzündungstemperaturen um 200°C und ausreichender Langzeitstabilität, die als thermische Frühzündmittel für Gasgeneratoren in Kraftfahrzeugsicherheitssystemen eingesetzt werden können. Gelöst wurde die der Erfindung zu Grunde liegende Aufgabe durch den Einsatz von 2-[Bis-(2,4,6-trinitrophenyl)] aminoethylnitrat, kurz als Dipikrylaminoethylnitrat (DPN) bezeichnet. Diese Substanz kann in Mischungen mit weiteren Komponenten verwendet werden. DPN kann aus 2,4-Dinitrochlorbenzol und Ethanolamin mit anschließender Nitrierung hergestellt werden (Lit.: R.V. Clark, Ind. Eng. Chem., 25, 1385 (1933)). Die Strukturformel ist wie folgt:

Der Verpuffungspunkt von reinem DPN liegt bei ca. 200°C. Überraschenderweise wurde gefunden, dass sich bei Mischungen von DPN mit ausgewählten Komponenten als Zusatzstoffe der Verpuffungspunkt im Bereich von 178°C bis 208°C steuern lässt und die Verpuffungstemperaturen der Mischungen tiefer liegen können als die der Einzelkomponenten. Für Frühzündmittel sind Verpuffungstemperaturen unter 200°C besonders interessant. Die erfindungsgemäßen Mischungen erfüllen diese Forderung bei ausgezeichneter Langzeitstabilität.

Als Zusatzstoffe können verwendet werden:
**1. Stickstoffhaltige Verbindungen** (einzeln oder in Mischungen)
   Nitroguanidin, Nitroaminoguanidin, Nitrotriazolon, Derivate des Tetrazols wie 5-Aminotetrazol, Ditetrazolylamin, Ditetrazol und deren Salze, Nitraminotetrazol und seine Salze wie Ammonium-Nitraminotetrazol und Aminoguanidinium-Nitraminotetrazol, Aminoguanidinnitrat, Diaminoguanidinnitrat, Triaminoguanidinnitrat, Guanidinnitrat, Dicyandiamidinnitrat, Diaminoguanidin-Azotetrazolat.
**2. Oxidationsmittel** (einzeln oder in Mischungen)
   Nitrate der Alkali- oder Erdalkalimetalle oder des Ammoniums wie Natriumnitrat oder Kaliumnitrat, Perchlorate der Alkali- oder Erdalkalimetalle oder des Ammoniums, Peroxide der Erdalkalimetalle oder des Zinks.
**3. Reduktionsmittel** (einzeln oder in Mischungen)
   Aluminium, Titan, Titanhydrid, Bor, Borhydrid, Zirkon, Zirkonhydrid, Silicium, Graphit, Aktivkohle, Ruß.
**4. Bindemittel** (einzeln oder in Mischungen)
   Cellulose sowie deren Derivate, Polyvinylbutyrale, Polynitropolyphenylen, Polynitrophenylether, Plexigum, Polyvinylacetat und Copolymere.
**5. Energiereiche Zuschläge** (einzeln oder in Mischungen)
   Hexogen, Oktogen und Nitrocellulose.
**6. Abbrandmoderatoren und Verarbeitungshilfen** (einzeln oder in Mischungen) Ferrocen und Derivate , Acetonylacetate, Salicylate, Silikate, Kieselgele, Bornitrid.

Die Herstellung und Verarbeitung findet nach an sich bekannten und üblichen Verfahren statt. Hierzu zählen beispielsweise Kneten, Extrudieren, Strangpressen, Tablettieren oder Granulieren.

Die folgenden Beispiele sollen die Erfindung näher erläutern, ohne sie einzuschränken.

In Tabelle 1 sind die Zusammensetzungen von zwölf verschiedenen Mischungen dargestellt. Die Komponenten wurden in den angegebenen Gewichtsverhältnissen (Angaben in Gewichtsprozent (Gew.%)) in Plastikbehälter eingewogen und 30 Minuten im Taumelmischer homogenisiert.

**Tabelle 1 : Beispiele**

| Mischung | DPN in Gew.% | Nitroguanidin in Gew.% | 5-Aminotetrazol in Gew.% | Guanidinnitrat in Gew.% | Kaliumnitrat in Gew.% | Natriumnitrat in Gew.% | Kaliumperchlorat in Gew.% |
|---|---|---|---|---|---|---|---|
| 1 | 50 | | | | 50 | | |
| 2 | 50 | | | | | 50 | |
| 3 | 50 | | | | | | 50 |
| 4 | 20 | 30 | | | 50 | | |
| 5 | 20 | 30 | | | | 50 | |
| 6 | 20 | 30 | | | | | 50 |
| 7 | 20 | | 30 | | 50 | | |
| 8 | 20 | | 30 | | | 50 | |
| 9 | 20 | | 30 | | | | 50 |
| 10 | 20 | | | 30 | 50 | | |
| 11 | 20 | | | 30 | | 50 | |
| 12 | 20 | | | 30 | | | 50 |

In Tabelle 2 sind die Explosionswärmen, Reib- und Schlagempfindlichkeiten der Mischungen dargestellt. Die Messung der Reib- und Schlagempfindlichkeiten erfolgte nach Methoden der Bundesanstalt für Materialforschung (BAM), während die Messung der Explosionswärmen mit einem Kalorimeter der Fa. EKA durchgeführt wurden.

**Tabelle 2 Übersicht der Explosionswärmen, Reib- und Schlagempfindlichkeiten**

| Mischung | Explosions-wärme in J/g | Reibempfindlich keit in N | Schlagempfindlichkeit in J |
|---|---|---|---|
| 1 | 4859 | 240 | 6 |
| 2 | 3280 | 240 | 7,5 |
| 3 | 5915 | 120 | 5 |
| 4 | 5157 | 360 | 7,5 |
| 5 | 3125. | 120 | >30 |
| 6 | 5523 | 80 | 10 |
| 7 | 4014 | 240 | 6 |
| 8 | 3187 | 360 | 15 |
| 9 | 5056 | 80 | 6 |
| 10 | 4509 | 360 | 7,5 |
| 11 | 3484 | 360 | 10 |
| 12 | 5115 | 160 | 10 |

In Tabelle 3 sind die Verpuffungspunkte vor und nach thermischer Belastung (400 h, 110°C) und die Gewichtsverluste nach 72 h und 400 h thermischer Belastung bei 110°C zusammengefasst. Die Bestimmung der Verpuffungspunkte erfolgte mit der Thermogravimetrie-Analyse (Fa. Mettler) bei einer Aufheizrate von 10°C pro Minute. Die Messung des Gewichtsverlustes erfolgte analog dem Holland Test.

Man erkennt nach 400 h nur geringe Gewichtsverluste von 0,2 bis 0,5 Gew.% und keine signfikante Änderung der Verpuffungstemperatur nach thermischer Belastung.

**Tabelle 3 Übersicht der Gewichtsverluste und Verpuffungstemperaturen**

| Mischung | Gew.verlust 72 h 110°C in Gew.% | Gew.verlust 400 h 110°C in Gew.% | Verpuffungs-temp. in °C | Verp.temp.nach 400 h, 110°C in °C |
|---|---|---|---|---|
| 1 | 0,11 | 0,27 | 203 | 202 |
| 2 | 0,15 | 0,35 | 203 | 203 |
| 3 | 0,12 | 0,29 | 201 | 201 |
| 4 | 0,11 | 0,49 | 207 | 206 |
| 5 | 0,16 | 0,53 | 196 | 194 |
| 6 | 0,11 | 0,49 | 201 | 202 |
| 7 | 0,10 | 0,44 | 196 | 200 |
| 8 | 0,11 | 0,42 | 178 | 184 |
| 9 | 0,11 | 0,42 | 196 | 198 |
| 10 | 0,09 | 0,18 | 205 | 205 |
| 11 | 0,12 | 0,26 | 206 | 208 |
| 12 | 0,11 | 0,31 | 205 | 205 |

Die Beispiele zeigen, dass die erfindungsgemäß definierten Mischungen Verpuffungstemperaturen im Bereich von 178 bis 208°C aufweisen und gemäß den Forderungen der Automobilindustrie als stabil anzusehen sind.

Gegenstand der vorliegenden Erfindung sind im Einzelnen:

Thermische Fruhzündmittel, die 10 bis 90 Gew.%, vorzugsweise 25 bis 75 Gew.%, besonders bevorzugt 40 bis 60 Gew.% Dipikrylaminoethylnitrat und 10 bis 90 Gew.%, vorzugsweise 25 bis 75 Gew.%, besonders bevorzugt 40 bis 60 Gew.% eines Oxidationsmittels enthalten.

Thermische Frühzundmittel, die 10 bis 90 Gew.%, vorzugsweise 10 bis 50 Gew.%, besonders bevorzugt 10 bis 30 Gew.% Dipikrylaminoethylnitrat, 10 bis 90 Gew.%, vorzugsweise 10 bis 60 Gew.%, besonders bevorzugt 20 bis 40 Gew.% einer stickstoffhaltigen Verbindung und 10 bis 90 Gew.%, vorzugsweise 25 bis 75 Gew.%, besonders bevorzugt 40 bis 60 Gew.% eines Oxidationsmittels enthalten.

Thermische Frühzündmittel, die neben DPN stickstoffhaltige Verbindungen, einzeln oder in Mischungen, enthalten, wie beispielsweise Nitroguanidin, Nitroaminoguanidin, Nitrotriazolon, Derivate des Tetrazols wie 5-Aminotetrazol, Ditetrazolylamin, Ditetrazol und deren Salze, Nitraminotetrazol und seine Salze wie Ammonium-Nitraminotetrazol und Aminoguanidinium-Nitraminotetrazol, Aminoguanidinnitrat, Diaminoguanidinnitrat, Triaminoguanidinnitrat, Guanidinnitrat, Dicyandiamidinnitrat, Diaminoguanidin-Azotetrazolat.

Thermische Frühzündmittel, die neben DPN und den oben genannten stickstoffhaltigen Verbindungen, einzeln oder in Mischungen, Oxidationsmittel, einzeln oder in Mischungen, enthalten, wie beispielsweise Nitrate der Alkali- oder Erdalkalimetalle oder des Ammoniums wie Natriumnitrat oder Kaliumnitrat, Perchlorate der Alkali- oder Erdalkalimetalle oder des Ammoniums, Peroxide der Erdalkalimetalle oder des Zinks.

Thermische Frühzündmittel, die neben DPN, den oben genannten stickstoffhaltigen Verbindungen, einzeln oder in Mischungen und/oder den oben genannten Oxidationsmitteln, einzeln oder in Mischungen, Reduktionsmittel, einzeln oder in Mischungen, in Gewichtsanteilen von 1 bis 80 % enthalten, wie beispielsweise Aluminium, Titan, Titanhydrid, Bor, Borhydrid, Zirkon, Zirkonhydrid, Silicium, Graphit, Aktivkohle, Ruß.

Thermische Frühzündmittel, die neben DPN, den oben genannten stickstoffhaltigen Verbindungen, einzeln oder in Mischungen, den oben genannten Oxidationsmitteln, einzeln oder in Mischungen und/oder den oben genannten Reduktionsmitteln, einzeln oder in Mischungen, Bindemittel, einzeln oder in Mischungen, in Gewichtsanteilen von 1 bis 80 % enthalten, wie beispielsweise Cellulose sowie deren Derivate, Polyvinylbutyrale, Polynitropolyphenylen, Polynitrophenylether, Plexigum, Polyvinylacetat und Copolymere.

Thermische Frühzündmittel, die neben DPN, den oben genannten stickstoffhaltigen Verbindungen, einzeln oder in Mischungen, den oben genannten Oxidationsmitteln, einzeln oder in Mischungen, den oben genannten Reduktionsmitteln, einzeln oder in Mischungen und/oder den oben genannten Bindemitteln, einzeln oder in Mischungen, energetische Zusätze, einzeln oder in Mischungen, in Gewichtsanteilen von 10 bis 80 % enthalten, wie beispielsweise. Hexogen, Oktogen und Nitrocellulose.

Thermische Frühzündmittel, die neben DPN, den oben genannten stickstoffhaltigen Verbindungen, einzeln oder in Mischungen, den oben genannten Oxidationsmitteln, einzeln oder in Mischungen, den oben genannten Reduktionsmitteln, einzeln oder in Mischungen, den oben genannten Bindemitteln, einzeln oder in Mischungen und/oder den oben genannten energetischen Zusätzen, einzeln oder in Mischungen, Abbrandmoderatoren und Verarbeitungshilfen, einzeln oder in Mischungen, in Gewichtsanteilen von 0,1 bis 20 % enthalten, wie beispielsweise Ferrocen und Derivate, Acetonylacetate, Salicylate, Silikate, Kieselgele, Bornitrid.

## Patentansprüche

1. Thermische Frühzündmittel, die 10 bis 90 Gew.%, vorzugsweise 25 bis 75 Gew.%, besonders bevorzugt 40 bis 60 Gew.% Dipikrylaminoethylnitrat und 10 bis 90 Gew.%, vorzugsweise 25 bis 75 Gew.%, besonders bevorzugt 40 bis 60 Gew.% eines Oxidationsmittels enthalten.

2. Thermische Frühzündmittel, die 10 bis 90Gew.%, vorzugsweise 10 bis 50 Gew.%, besonders bevorzugt 10 bis 30 Gew.% Dipikrylaminoethylnitrat, 10 bis 90 Gew.%, vorzugsweise 10 bis 60 Gew.%, besonders bevorzugt 20 bis 40 Gew.% einer stickstoffhaltigen Verbindung und 10 bis 90 Gew.%, vorzugsweise 25 bis 75 Gew.%, besonders bevorzugt 40 bis 60 Gew.% eines Oxidationsmittels enthalten.

3. Thermische Frühzündmittel nach Anspruch 1 oder 2, **dadurch gekennzeichnet, dass** das Oxidationsmittel ausgewählt ist aus einem oder mehreren der Nitrate der Alkali- und/oder Erdalkalimetalle und/oder des Ammoniums, der Perchlorate der Alkali- und/oder Erdalkalimetalle und/oder des Ammoniums, der Peroxide der Erdalkalimetalle und/oder des Zinks.

4. Thermische Frühzündmittel nach Anspruch 2 oder 3, **dadurch gekennzeichnet, dass** die stickstoffhaltige Verbindung ausgewählt ist aus einem oder mehreren von Nitroguanidin, Nitroaminoguanidin, Nitrotriazolon, Derivate des Tetrazols und/oder deren Salze, Nitraminotetrazol und/oder seine Salze, Aminoguanidinnitrat, Diaminoguanidinnitrat, Triaminoguanidinnitrat, Guanidinnitrat, Dicyandiamidinnitrat, Diaminoguanidin-azotetrazolat.

5. Thermische Frühzündmittel nach einem oder mehreren der Ansprüche 1 bis 4, **dadurch gekennzeichnet, dass** sie 1 bis 80 Gew.%, vorzugsweise 1 bis 40 Gew.%, besonders bevorzugt 1 bis 15 Gew.% eines Reduktionsmittel, bevorzugt ausgewählt aus einem oder mehreren von Aluminium, Titan, Titanhydrid, Bor, Borhydrid, Zirkon, Zirkonhydrid, Silicium, Graphit, Aktivkohle, Ruß, enthalten.

6. Thermische Frühzündmittel nach einem oder mehreren der Ansprüche 1 bis 5, **dadurch gekennzeichnet, dass** sie 1 bis 80 Gew.%, vorzugsweise 1 bis 40 Gew.%, besonders bevorzugt 1 bis 20 Gew.% eines Bindemittels, bevorzugt ausgewählt aus einem oder mehreren von Cellulose und deren Derivate, Polyvinylbutyrale, Polynitropolyphenylen, Polynitrophenylether, Plexigum, Polyvinylacetat und Copolymere, enthalten.

7. Thermische Frühzündmittel nach einem oder mehreren der Ansprüche 1 bis 6, **dadurch gekennzeichnet, dass** sie 10 bis 80 Gew.%, vorzugsweise 10 bis 50 Gew.%, besonders bevorzugt 10 bis 30 Gew.% energetische Zusätze, bevorzugt ausgewählt aus einem oder mehreren von Hexogen, Oktogen und Nitrocellulose, enthalten.

8. Thermische Frühzündmittel nach einem oder mehreren der Ansprüche 1 bis 7, **dadurch gekennzeichnet, dass** sie 0,1 bis 20 Gew.%, vorzugsweise 0,1 bis 10 Gew.% Abbrandmoderatoren und Verarbeitungshilfen, bevorzugt ausgewählt aus einem oder mehreren von Ferrocen und dessen Derivate, Acetonylacetate, Salicylate, Silikate, Kieselgele und Bornitrid, enthalten.

9. Verwendung eines thermischen Frühzündmittels nach einem oder mehreren der Ansprüche 1 bis 8 als thermische Sicherung in Gasgeneratoren für Kraftfahrzeugsicherheitssysteme.

## Claims

1. Thermal pre-ignition agents containing from 10 to 90 wt.%, preferably from 25 to 75 wt.%, particularly preferably from 40 to 60 wt.%, dipicrylaminoethyl nitrate and from 10 to 90 wt.%, preferably from 25 to 75 wt.%, particularly preferably from 40 to 60 wt.%, of an oxidising agent.

2. Thermal pre-ignition agents containing from 10 to 90 wt.%, preferably from 10 to 50 wt.%, particularly preferably from 10 to 30 wt.%, dipicrylaminoethyl nitrate, from 10 to 90 wt.%, preferably from 10 to 60 wt.%, particularly preferably from 20 to 40 wt.%, of a nitrogen-containing compound and from 10 to 90 wt.%, preferably from 25 to 75 wt.%, particularly preferably from 40 to 60 wt.%, of an oxidising agent.

3. Thermal pre-ignition agents according to claim 1 or 2, **characterised in that** the oxidising agent is selected from one or more of the nitrates of the alkali and/or alkaline earth metals and/or of ammonium, of the perchlorates of the alkali and/or alkaline earth metals and/or of ammonium, of the peroxides of the alkaline earth metals and/or of zinc.

4. Thermal pre-ignition agents according to claim 2 or 3, **characterised in that** the nitrogen-containing compound is selected from one or more of nitroguanidine, nitroaminoguanidine, nitrotriazolone, derivatives of tetrazole and/or salts thereof, nitraminotetrazole and/or its salts, aminoguanidine nitrate, diaminoguanidine nitrate, triaminoguanidine nitrate, guanidine nitrate, dicyandiamidine nitrate, diaminoguanidine azotetrazolate.

5. Thermal pre-ignition agents according to one or more of claims 1 to 4, **characterised in that** they contain from 1 to 80 wt.%, preferably from 1 to 40 wt.%, particularly preferably from 1 to 15 wt.%, of a reducing agent, preferably selected from one or more of aluminium, titanium, titanium hydride, boron, boron hydride, zirconium, zirconium hydride, silicon, graphite, activated carbon, carbon black.

6. Thermal pre-ignition agents according to one or more of claims 1 to 5, **characterised in that** they contain from 1 to 80 wt.%, preferably from 1 to 40 wt.%, particularly preferably from 1 to 20 wt.%, of a binder, preferably selected from one or more of cellulose and derivatives thereof, polyvinylbutyrals, polynitropolyphenylene, polynitrophenyl ether, Plexigum, polyvinyl acetate and copolymers.

7. Thermal pre-ignition agents according to one or more of claims 1 to 6, **characterised in that** they contain from 10 to 80 wt.%, preferably from 10 to 50 wt.%, particularly preferably from 10 to 30 wt.%, high-energy additives, preferably selected from one or more of hexogen, octogen and nitrocellulose.

8. Thermal pre-ignition agents according to one or more of claims 1 to 7, **characterised in that** they contain from 0.1 to 20 wt.%, preferably from 0.1 to 10 wt.%, combustion moderators and processing aids, preferably selected from one or more of ferrocene and derivatives thereof, acetonylacetates, salicylates, silicates, silica gels and boron nitride.

9. Use of a thermal pre-ignition agent according to one or more of claims 1 to 8 as a thermal fuse in gas generators for motor vehicle safety systems.

## Revendications

1. Agent de pré-allumage thermique qui contient du nitrate de dipicrylamino-éthyle, en une proportion pondérale de 10 à 90 %, de préférence de 25 à 75 % et mieux encore de 40 à 60 %, et un agent oxydant, en une proportion pondérale de 10 à 90 %, de préférence de 25 à 75 % et mieux encore de 40 à 60 %.

2. Agent de pré-allumage thermique qui contient du nitrate de dipicrylamino-éthyle, en une proportion pondérale de 10 à 90 %, de préférence de 10 à 50 % et mieux encore de 10 à 30 %, un composé azoté, en une proportion pondérale de 10 à 90 %, de préférence de 10 à 60 % et mieux encore de 20 à 40 %, et un agent oxydant, en une proportion pondérale de 10 à 90 %, de préférence de 25 à 75 % et mieux encore de 40 à 60 %.

3. Agent de pré-allumage thermique, conforme à la revendication 1 ou 2, **caractérisé en ce que** l'agent oxydant est constitué d'un ou de plusieurs corps choisi(s) parmi les suivants : les nitrates des métaux alcalins, des métaux alcalino-terreux et d'ammonium, les perchlorates des métaux alcalins, des métaux alcalino-terreux et d'ammonium, et les peroxydes des métaux alcalino-terreux et de zinc.

4. Agent de pré-allumage thermique, conforme à la revendication 2 ou 3, **caractérisé en ce que** le composé azoté est constitué d'un ou de plusieurs corps choisi(s) parmi les suivants : nitroguanidine, nitroaminoguanidine, nitrotriazolone, dérivés de tétrazole et leurs sels, nitraminotétrazole et ses sels, nitrate d'aminoguanidine, nitrate de diaminoguanidine, nitrate de triaminoguanidine, nitrate de guanidine, nitrate de dicyandiamidine, et azo-tétrazolate de diaminoguanidine.

5. Agent de pré-allumage thermique, conforme à l'une ou plusieurs des revendications 1 à 4, **caractérisé en ce qu'**il contient un agent réducteur, en une proportion pondérale de 1 à 80 %, de préférence de 1 à 40 % et mieux encore de 1 à 15 %, et de préférence constitué d'un ou de plusieurs corps choisi(s) parmi les suivants : aluminium, titane, hydrure de titane, bore, hydrure de bore, zirconium, hydrure de zirconium, silicium, graphite, charbon actif et noir de fumée.

6. Agent de pré-allumage thermique, conforme à l'une ou plusieurs des revendications 1 à 5, **caractérisé en ce qu'**il contient un agent liant, en une proportion pondérale de 1 à 80 %, de préférence de 1 à 40 % et mieux encore de 1 à 20 %, et de préférence constitué d'un ou de plusieurs corps choisi(s) parmi les suivants : cellulose et dérivés de cellulose, poly(vinyl butyral), polynitropolyphénylène, polynitrophényléther, résines plexigum, poly(acétate de vinyle) et copolymères.

7. Agent de pré-allumage thermique, conforme à l'une ou plusieurs des revendications 1 à 6, **caractérisé en ce qu'**il contient un adjuvant énergétique, en une proportion pondérale de 10 à 80 %, de préférence de 10 à 50 % et mieux encore de 10 à 30 %, et de préférence constitué d'un ou de plusieurs corps choisi(s) parmi les suivants : hexogène, octogène et nitrocellulose.

8. Agent de pré-allumage thermique, conforme à l'une ou plusieurs des revendications 1 à 7, **caractérisé en ce qu'**il contient un modérateur de consommation et/ou un auxiliaire de mise en oeuvre, en une proportion pondérale de 0,1 à 20 % et de préférence de 0,1 à 10 %, et de préférence constitué(s) d'un ou de plusieurs corps choisi(s) parmi les suivants : ferrocène et ses dérivés, acétonyl-acétates, salicylates, silicates, gel de silice et nitrure de bore.

9. Utilisation d'un agent de pré-allumage thermique, conforme à l'une ou plusieurs des revendications 1 à 8, comme agent de sécurité thermique dans des générateurs de gaz pour systèmes de sécurité de véhicule automobile.
